# EUROPÄISCHE PATENTSCHRIFT

(11) **EP 0 134 940 B1**
(45) Veröffentlichungstag und Bekanntmachung des Hinweises auf die Patenterteilung: **04.03.1992**
(21) Anmeldenummer: 84107479.2
(22) Anmeldetag: 28.06.1984
(51) Int. Cl.: D06M 15/263, D06M 15/327, C10M 107/28, D06M 13/224, D06M 15/643, D06M 13/02, D06M 13/165, D06B 1/14, D06B 15/08

(54) **Flüssigkeit, Verfahren und Vorrichtung zum Garnglätten**
Liquid composition, process and apparatus for the sizing of yarns
Composition liquide, procédé et appareil pour l'encollage de fils

(30) Priorität: 01.07.1983 DE 3323743
(43) Veröffentlichungstag der Anmeldung: 27.03.1985
(73) Patentinhaber: Albon-Chemie Dr. Ludwig-E. Gminder, D-7430 Metzingen (DE)
(72) Erfinder: Ehrler, Peter, Dr.-Ing., D-7410 Reutlingen (DE); Mavely, Joseph, Ing. (grad.), D-7412 Eningen (DE); Stauch, Günter, D-7447 Grötzingen (DE); Gminder, Ernst-Ludwig, Dr. Dipl.-Chem., D-7441 Neckartailfingen (DE)
(74) Vertreter: Sturies, Herbert

(56) Entgegenhaltungen:
- DE-A- 2 621 881
- DE-A- 2 733 493
- DE-A- 3 123 088
- GB-A- 659 380
- US-A- 3 977 979
- US-A- 4 098 703

## Beschreibung

Die Erfindung bezieht sich auf eine Garnglättungsflüssigkeit mit einem dem Glätten dienenden Bindemittel als erste Komponente, die ein in Wasser dispergiertes Polymerisat ist.

Es ist bekannt, Garn im Rahmen der Webereivorbereitung zu schlichten. Dabei wird unter dem Begriff "Garn" im Sinne der Erfindung jedes fadenförmige Gut verstanden, das textil ist, also z.B. Stapelfasergarne, glatte, verwirbelte und texturierte Filamentgarne, und zwar aus Faserstoffen gemäß DIN 60001, zu denen auch Glas-, Asbest- und Bändchengarne gehören.

Das Schlichten hat insbesondere die Wirkung, vom Garn abstehende Faserenden anzukleben. Infolgedessen können sich Faserenden benachbarter Fäden nicht mehr umeinanderschlingen. Ein derartiges Klammern würde z. B. in der Webereivorbereitung mit parallel laufenden Fäden bedingen, daß man die zusammenhängenden Fäden wieder trennen müßte, was deren Festigkeit herabsetzen würde. Beim Weben würde die Fachbildung durch das Klammern der Faserenden erschwert bzw. so behindert, daß insbesondere bei modernen Webmaschinen mit geringen Fachwinkeln ein ordnungsgemäßes Arbeiten nicht mehr zu garantieren wäre. Außerdem entstünde bei der Verwendung ungeschlichteten Garns beim Weben erheblicher Abrieb und die Festigkeit des Garns würde beeinträchtigt.

Bei den herkömmlichen Schlichtverfahren wird die Schlichtflüssigkeit z. B. beim Durchlaufen des Garns durch einen mit Schlichtflüssigkeit gefüllten Trog auf das Garn aufgetragen. Das mit Schlichtflüssigkeit versehene Garn durchläuft ein Quetschwalzenpaar od. dgl., durch das die überschüssige Schlichtflüssigkeit abgequetscht wird, und durch das Schlichtflüssigkeit auch in das Innere des Garns gequetscht wird. Danach gelangt das Garn in eine Trockenvorrichtung, in der es unter Anwendung von Wärme und Gebläse getrocknet wird. Erst nach dem Trocknen des Garns wird dieses aufgewickelt, damit die aufgewickelten Windungen eines Kettbaums, einer Spule od. dgl. nicht aneinander festkleben. Besonders wenn mit möglichst großen Garnlaufgeschwindigkeiten gearbeitet werden soll, ist der Energieaufwand beim Trocknen erheblich, insbesondere wenn das Schlichtmittel einen hohen Wasser- bzw. Lösemittel-Anteil hat, der schnell entfernt werden muß.

Wenn das Garn aus dem Quetschwalzenpaar herausläuft, bleiben einige Faserenden durch entsprechend hohe Adhäsion am Walzenumfang und am Nachbarfaden kleben und werden dann wieder losgerissen. Dadurch gelingt es nicht, die Garnhaarigkeit vollständig auszuschalten, was technologisch wünschenswert wäre. Das Trocknen des Garns bewirkt außerdem, daß sich weitere Faserenden vom Garnkörper loßreißen und ihre ursprüngliche, vom Garn abstehende Lage ganz oder teilweise wieder einnehmen. Dem Schlichten sind damit Grenzen gesetzt, die sich insbesondere bei hohen Garnlaufgeschwindigkeiten auswirken.

Aus der GB-A-659 380 ist eine Garnglättungsflüssigkeit mit den eingangs genannten Merkmalen bekannt. Das Polymerisat ist ein Polyvinylacetat und in dessen wässeriger Lösung oder Dispersion ist ein Mineralöl zusammen mit weiteren Stoffen emulgiert. Infolge dieser Emulsion wirkt das Öl als Glättungsmittel, das die Gleitreibung reduziert. Das Mineralöl ist nicht als phasentrennendes Mittel beschrieben.

Der Erfindung liegt zum einen die Aufgabe zugrunde, eine zum Garnglätten bestimmte Flüssigkeit der eingangs genannten Art so zu verbessern, daß die vorgenannten Nachteile nicht mehr vorhanden sind, sondern daß hohe Fadengeschwindigkeiten bei geringer Haarigkeit des geglätteten Garns auf einfache Weise erreicht werden können.

Diese Aufgabe wird dadurch gelöst, daß das Bindemittel als in Wasser dispergiertes oder in einem organischen Lösungsmittel gelöstes Polymerisat in auftragfähigem Zustand eine Viskosität von mindestens 500 mPa x s und einen Wirksubstanzanteil von mindestens 10% hat, und daß als weitere Komponente ein bezüglich des Bindemittels phasentrennendes Trennmittel vorhanden ist.

Für die Erfindung ist wesentlich, daß außer dem Bindemittel der vorbeschriebenen Eigenschaften ein Trennmittel vorhanden ist, welches mit dem Bindemittel unverträglich ist, so daß z.B. nach 0,25 bis 24 Stunden eine Phasentrennung erfolgt. Diese Phasentrennung bewirkt, daß aneinanderliegende bzw. aufgewickelte Garnfäden nicht aneinander festkleben können.

Das Bindemittel enthält ein Tensid. Ein Tensid ist eine grenzflächenaktive Substanz. Das in der Glättungsflüssigkeit vorhandene Tensid bewirkt eine gleichmäßige Benetzung des Fadens und steuert zugleich die Zeit, nach der sich die Bindemittel-/Trennmittel-Dispersion oder Lösung trennt und sorgt mit dafür, daß das Bindemittel am Faden liegt und das Trennmittel außen an der Bindemittelschicht. Als Tensid werden vorzugsweise Netz-, Emulgier- bzw. Dispergiermittel verwendet, z.B. Schwefelsäurenester, Aminsalze, Betaine.

Die auftragfähige Bindemittelkomponente hat bei 0,1 mm Schichtdicke filmbildende Eigenschaft bei hoher Klebkraft. Die demgemäß vorhandene hohe Kohäsion bewirkt, daß geringe Mengen Flüssigkeit ausreichen, um den gewünschten Glättungseffekt zu erzielen, wenn durch das angewendete Auftragsverfahren zugleich sichergestellt ist, daß sich das Bindemittel im wesentlichen nur in der Mantelschicht des Fadens ablagert.

Während die bekannten Schlichten durchweg mit geringen Viskositäten appliziert werden, beträgt die Viskosität des auftragfähigen Bindemittels vorzugsweise 1500 bis 2000 mPa x s. In diesem Sinne beträgt der Wirksubstanzanteil des auftragfähigen Bindemittels 15% bis 30%. Bei diesen Werten des Bindemittels der Glättungsflüssigkeit zeigen sich die gewünschten Garneigenschaften verbunden mit geringer Trocknungszeit des Garns nach dem Aufwickeln.

Der Trennmittelanteil ist so groß, daß das Trennmittel beim Trocknen des Garns bzw. bei der Bindemittel-Filmbildung an die Filmoberfläche migriert, so daß ein Verkleben von Garnwindungen vermieden wird. Dazu ist die Dichte des Trennmittels beim Auftragen auf das Garn kleiner als die Dichte des das Bindemittel dispergierenden Dispersionsmittels. Andererseits ist die HLB-Zahl des auftragfähigen Trennmittels um mindestens 1 größer als die der Bindemitteldispersion.

Als Bindemittel werden vorzugsweise verwendet: Polyacrylate; Polyvinyl-Verbindungen auf der Basis Acetate, Alkohole und Mischpolymerisate; Polyäthylen und Mischungen dieser Mittel miteinander.

Als Trennmittel kommen z.B. in Frage: Mineralöl, Fettsäurenester, Silikone, Paraffin-Dispersionen, Äthylenoxid/Propylenoxid-Produkte.

Das Trennmittel weist Faden/Faden- und Faden/Metall-Reibung rezudierende Eigenschaft auf, so daß auch insoweit mit hohen Fadengeschwindigkeiten gearbeitet werden kann, beispielsweise mit mindestens 50 m/min, bevorzugt aber bei 200 bis 500 m/min.

Die Erfindung bezieht sich zum anderen auf ein Verfahren zum Glätten von Garn, das als laufender Einzelfaden oder laufende Fadenschar durch eine Glättungsflüssigkeit auftragende Vorrichtung geführt und aufgewickelt wird. Die bekannten Verfahren dieser Art haben die eingangs genannten Nachteile. Demgegenüber hat eine vorbeschriebene Flüssigkeit beim Auftragen Raumtemperatur oder nahezu Raumtemperatur und der behandelte Faden wird bei einer Geschwindigkeit von mindestens 50 m/min thermotrocknungsfrei aufgewickelt. Es ist also weder Erwärmungsenergie für die Flüssigkeit erforderlich, noch muß Wärme bzw. Energie für ein Trocknen des Garns aufgewendet werden. Der Abstand zwischen der Vorrichtung und einer Aufwickelvorrichtung kann gering sein. Die Vorrichtung bzw. das Glätten beansprucht daher wenig Platz. Insbesondere deswegen und vor allem wegen der hohen Fadengeschwindigkeit kann das Glätten auch beim Zetteln oder Schären vorgenommen werden, so daß ein besonderer Arbeitsgang gespart wird, nämlich mit separatem Umwickeln verbundenes Glätten. Das Auftragen der Glättungsflüssigkeit und damit auch das Aufwickeln erfolgt in einem bevorzugten Geschwindigkeitsbereich von 100 m/min bis 800 m/min.

Es werden nur sehr geringe Mengen der Glättungsflüssigkeit auf das Garn aufgetragen, die wesentlich kleiner sind, als die Mengen Schlichtflüssigkeit bei herkömmlichen Naßschlichtverfahren. Das Auftragen selbst erfolgt durch solche Verfahren, die geringe Mengen aufzutragen erlauben, wie Rakeln/Platschen, Sprühen, mit einer Dosierdüse oder mit Schaum. Dabei wird das herkömmliche Tauchverfahren vermieden, bei dem das Garn eine Flotte durchläuft. Anschließend an das Auftragen wird das aufgetragene Mittel verstrichen, so daß der Garnumfang allseitig von einem Film umhüllt ist und vom Garnmantel abstehende Fasern in den Film gedrückt und dort festgehalten werden.

In Ausgestaltung der Erfindung erfolgt das Auftragen der erforderlichen Menge der Glättungsflüssigkeit oder ihrer Bindemittel- und Trennmittelkomponente ein- oder mehrstufig und bei mehrstufigem Auftragen wird die Glättungsflüssigkeit jeweils als fertiges Komponentengemisch oder in der Reihenfolge Bindemittelkomponente mit Tensid und Trennmittelkomponente naß in naß aufgetragen. Wird dabei die Trennmittelkomponente der Glättungsflüssigkeit nach dem Auftragen des Bindemittels naß in naß aufgetragen, kann die Filmbildungsgeschwindigkeit bzw. Trocknung beschleunigt werden, da das Trennmittel wegen des nachträglichen Auftrages bereits außen auf dem Bindemittel sitzt und eine zeiterfordernde Phasentrennung ganz oder teilweise vermieden werden kann.

Die Erfindung bezieht sich zum anderen auf eine Vorrichtung zur Durchführung der vorbeschriebenen Verfahren. Zum Auftragen der Glättungsflüssigkeit und/oder ihrer Trennmittelkomponente ist erfindungsgemäß eine in einem das aufzutragende Mittel enthaltenden Bad umlaufende Transferwalze zum Beliefern einer Auftragswalze vorhanden und sie weist eine in Fadenlaufrichtung nachgeordnete Verstreicheinrichtung auf. Die Ausgestaltung der Auftragevorrichtung mit Walzen ist besonders geeignet, da hierbei auf herkömmliche Bauelemente zurückgegriffen werden kann, die ein genaues Dosieren auch geringer Auftragsmengen erlauben.

Die Erfindung wird anhand der Zeichnung erläutert. Es zeigt:
- Fig.1: eine schematische Darstellung einer ersten Auftragsvorrichtung, bei der Auftragen der Glättungsflüssigkeit und Verstreichen getrennt voneinander erfolgen,
- Fig.2: eine schematische Darstellung einer weiteren Auftragsvorrichtung, bei der Auftragen der Glättungsflüssigkeit und Verstreichen kombiniert erfolgen,
- Fig.3: eine dritte Vorrichtung, bei der weitere Modifizierungen vorgenommen sind und
- Fig.4,5: eine Verstreicheinrichtung.

Die Vorrichtung der Fig.1 besitzt zwei Tröge I,II und in Fadenlaufrichtung F nachgeordnet sind hinter jedem Trog I,II Verstreicheinrichtungen I/S und II/S angeordnet. In jedem Trog I,II ist eine Tauchwalze 10 vorhanden, die jeweils in ein Bad 11 eintauchen. Die Tauchwalzen 10 berühren andererseits eine Fadenschar 12 bzw. einen entsprechend verlaufenden Einzelfaden. Die Tauchwalzen 10 sind in Pfeilrichtung drehangetrieben, und zwar durch Mitnahme durch die Fadenschar 12 oder durch separaten Drehantrieb. Durch die Drehung einer Tauchwalze 10 wird aus dem Bad 11 Flüssigkeit mitgenommen, die einen Film 13 auf der Tauchwalze 10 bildet, der sich teilweise auf das Garn bzw. die Fadenschar 13 überträgt. Die Fadenschar 13 läuft dann über die Verstreicheinrichtungen I/S,II/S, die noch abstehende Fasern an den Garnkörper andrücken und gegebenenfalls einen Teil der auf das Garn übertragenen Flüssigkeit in das Innere des Garns drücken. Mit der vorgeschriebenen Vorrichtung können die folgenden Verfahrensvarianten durchgeführt werden:
Variante 1: Die Tröge I, II enthalten beide sowohl Bindemittel als auch Trennmittel in gleichem oder unterschiedlichem Mischungsverhältnis.
Variante 2: Der Trog I enthält Binde- und Trennmittel, der Trog II nur Trennmittel.
Variante 3: Der Trog I enthält nur Bindemittel, der Trog II Bindemittel und Trennmittel, oder nur Trennmittel.
Variante 4: Die Verstreicheinrichtung II/S ist nicht vorhanden. Der Trog II enthält nur Trennmittel, Der Trog I nur Bindemittel oder Binde- und Trennmittel gemeinsam.

Mit der Vorrichtung der Fig. 1 können daher alle Verfahrensvarianten durchgeführt werden, die zum Auftragen der Glättungsflüssigkeit mit der gewünschten geringen Schichtdicke erforderlich sind.

Bei der Vorrichtung der Fig. 2 bilden die Tauchwalzen 10 bzw. eine Auftragswalze 14 selbst die Verstreicheinrichtung, so daß lediglich die Tröge I, II zum Garnglätten erforderlich sind. Während die Tauchwalze 10 wie bezüglich Fig. 1 beschrieben, mit einem Film 13 Flüssigkeit des Bades 11 auf die Fadenschar 12 befördert, wird die Auftragswalze 14 im Trog II von einer Transferwalze 15 mit einem Film 13' versorgt, der vergleichsweise dünn ist.

Die Vorrichtung der Fig. 2 dient vorzugsweise zur Durchführung folgender Verfahrensvarianten:
Variante 1: Der Trog I enthält entweder nur Bindemittel oder Bindemittel und Trennmittel zusammen. Der Trog II enthält Trennmittel und seine Auftragswalze 14 trägt dieses Trennmittel auf und verstreicht gleichzeitig.
Variante 2: Der Trog I enthält nur Bindemittel oder Binde- und Trennmittel gemeinsam. Der Trog II enthält Binde- und Trennmittel zugleich und die Auftragswalze 14 arbeitet wieder zugleich als Verstreicheinrichtung.

Natürlich sind auch drei- oder vierstufige Verfahren möglich. Außerdem braucht der Trog I nicht lediglich in Verbindung mit einer Tauchwalze verwendet zu werden. Auch der Trog I oder nur der Trog I kann auch so bestückt sein wie der Trog II in Fig. 2, nämlich als Galette mit Transferwalze.

Fig. 3 zeigt einen Trog I mit einem Bad 11, das aus Bindemittel, gegebenenfalls einem Tensid und einem Trennmittel besteht. Der Auftrag erfolgt mit einer Tauchwalze 10, die mit einem Abstreifer 16 zusammenarbeitet, um den aus Glättungsflüssigkeit bestehenden Film 13 für die Fadenschar 12 dünn zu halten. In Fadenlaufrichtung F nachgeordnet ist eine Verstreicheinrichtung 17, bestehend aus einer drehangetriebenen Walze, die mit einer Reinigungswalze 18 zusammenwirkt. Die Reinigungswalze 18 ist, wie auch die Walze der Verstreicheinrichtung 17, eine Bürstenwalze. Es sind jedoch auch andere Ausgestaltungen denkbar, vorzugsweise glatte bzw. rillenfreie Berührungsflächen für die Fadenschar 12. Derartige rillenfreie Berührungsflächen sind bei allen Tauch- bzw. Auftragswalzen vorzugsweise vorhanden, um Fadenverschließ zu mindern.

Mit den vorbeschriebenen Mitteln läßt sich die Garnhaarigkeit entschieden herabsetzen, und zwar um mindestens 50%, gemessen mit einem Shirley hairiness analyzer, bei einer Prüfläge von 4 mm. Die Höchstzugkraft des Garns ändert sich durch das Glätten nicht.

Das mit den vorbeschriebenen Mitteln geglättete Garn trocknet im aufgewickeltem Zustand und verklebt dabei nicht. Die Garnfäden verkleben nicht miteinander, so daß sie nach ihrem Aufwickeln mit Geschwindigkeiten von 0,5 m/min bis 1500 m/min störungsfrei tangential oder über Kopf wieder abgezogen werden können. Die auf das Garn aufgetragenen Mittel sind leicht löslich, insbesondere wasserlöslich und können daher in üblicher Weise aus den fertigen Gewebe ausgewaschen werden. Abgelagerte überschüssige Glättungsflüssigkeit bildet durch die Trennmittel-Komponente auf Metalloberflächen einen weichen, nicht klebrigen Film, der von der Schäranlage bzw. von der Webmaschine leicht zu entfernen ist.

Das Glätten ist insbesondere eine Kettfestbehandlung von Garnen, die als Alternative zum Schlichten von Faser- oder Filamentgarnen oder verwirbelter glatter oder texturierter Filamentgarne eingesetzt werden kann. Das Durchlaufen eines flüssigkeitsgefüllten Troges kann vermieden werden. Infolgedessen erfolgt auch kein überschüssiger Flüssigkeitsauftrag auf bzw. in das Garn und es ist keine Abquetschvorrichtung erforderlich, um überschüssigen Auftrag wieder zu entfernen.

Die Fig. 4, 5 zeigen eine besondere Verstreichvorrichtung, die wegen ihrer allseitigen Wirkung bevorzugt verwendet wird. Vertikal zur Fadenlaufrichtung F ist ein Kamm 19 vorhanden, der zwischen die Fäden 12 greift, von denen lediglich ein einziger dargestellt ist. Der Kamm 19 hält also die Fäden 12 auf Distanz voneinander. Parallel zum Kamm 19 ist einlaufseitig ein Streichstab 20 und auslaufseitig ein Streichstab 21 angeordnet. Die undrehbar oder drehbar gelagerten Stäbe 20, 21 sind parallel zum Kamm 19. Die Fadenschar läuft unter dem Einlaufstab 20 in den Kamm 19 ein, jedoch über den Auslaufstab 21 hinweg, so daß durch den Kamm 19 und die Streichstäbe 20, 21 ein allseitiger Streicheffekt auf jeden einzelnen Faden 12 ausgeübt wird. Dabei kann die Vorrichtung zugleich zur Fadenführung dienen, was insbesondere auch dann der Fall ist, wenn die Fadenschar unter einem beliebigen, von 90° zur Kammachse abweichenden Winkel in den Kamm einläuft.

Zur Kettverfestigung der Fäden einer aufzuwickelnden Fadenschar werden beispielsweise Polyester-Filamentfäden des Titers dtex 50 f 18 eingesetzt und gemäß Vorstehendem mit Folgendem behandelt:

### Beispiel 1:

- Bindemittel:: 8 - 10% Polyvinylalkohol
8 - 12% Polyethylenoxid, verseift
- Trennmittel:: 3 - 4% Diol
4 - 6% Mineralöl

Der Rest zu 100% Wasser
oder

### Beispiel 2:

- Bindemittel:: 8 - 10% Polyvinylalkohol
8 - 12% Polyethylenoxid, verseift
- Trennmittel:: 3 - 4% Diol
4 - 6% Mineralöl
- Tensid: 5 - 8% Alkoholoxethylat und Alkylphenoloxethylat

Der Rest zu 100% ist Wasser.

## Patentansprüche

1. Garnglättungsflüssigkeit mit einem dem Glätten dienenden Bindemittel als erste Komponente, **dadurch gekennzeichnet,** daß das Bindemittel ein in Wasser dispergiertes oder in einem organischen Lösungsmittel gelöstes Polymerisat ist und in auftragfähigem Zustand eine Viskosität von mindestens 500 mPa x s und einen Wirksubstanzanteil von mindestens 10% hat, und daß als weitere Komponente ein bezüglich des Bindemittels phasentrennendes Trennmittel vorhanden ist.

2. Flüssigkeit nach Anspruch 1, **dadurch gekennzeichnet,** daß das Bindemittel ein Tensid enthält.

3. Flüssigkeit nach Anspruch 1 oder 2, **dadurch gekennzeichnet,** daß ihre auftragfähige Bindemittelkomponente bei 0,1mm Schichtdicke filmbildende Eigenschaft bei hoher Klebkraft hat.

4. Flüssigkeit nach einem der Ansprüche 1 bis 3, **dadurch gekennzeichnet,** daß die Viskosität des auftragfähigen Bindemittels 1500 bis 2000 mPa x s beträgt.

5. Flüssigkeit nach einem der Ansprüche 1 bis 4, **dadurch gekennzeichnet,** daß der Wirksubstanzanteil des auftragfähigen Bindemittels 15% bis 30% beträgt.

6. Flüssigkeit nach einem der Ansprüche 1 bis 5, **dadurch gekennzeichnet,** daß die Dichte des auftragfähigen Trennmittels kleiner ist, als die Dichte des das Bindemittel dispergierenden Dispersionsmittels.

7. Flüssigkeit nach einem der Ansprüche 1 bis 6, **dadurch gekennzeichnet,** daß die HLB-Zahl des auftragfähigen Trennmittels um mindestens 1 größer ist, als die der Bindemitteldispersion.

8. Flüssigkeit nach einem der Ansprüche 1 bis 7, **dadurch gekennzeichnet,** daß das Trennmittel Faden/Faden- und Faden/Metall-Reibung reduzierende Eigenschaft aufweist.

9. Flüssigkeit nach einem der Ansprüche 1 bis 8, **dadurch gekennzeichnet,** daß als Bindemittel 8 bis 10% Polyvinylalkohol und 8 bis 12% Polyethylenoxid, verseift; als Trennmittel 3 bis 4% Diol und 4 bis 6% Mineralöl sowie bedarfsweise als Tensid 5 bis 8% Alkoholoxethylat und Alkylphenoloxethylat und, als jeweiliger Rest zu 100%, Wasser vorhanden sind.

10. Verfahren zum Glätten von Garn, das als laufender Einzelfaden oder laufende Fadenschar durch eine Glättungsflüssigkeit auftragende Vorrichtung geführt und aufgewickelt wird, **dadurch gekennzeichnet,** daß eine Flüssigkeit nach einem der Ansprüche 1 bis 9 beim Auftragen Raumtemperatur oder nahezu Raumtemperatur hat und daß der behandelte Faden bei einer Geschwindigkeit von mindestens 50 m/min thermotrocknungsfrei aufgewickelt wird.

11. Verfahren nach Anspruch 10, **dadurch gekennzeichnet,** daß das Auftragen der erforderlichen Mengen der Glättungsflüssigkeit oder ihrer Bindemittel- und Trennmittelkomponente ein- oder mehrstufig erfolgt und daß bei mehrstufigem Auftragen die Glättungsflüssigkeit jeweils als fertiges Komponentengemisch oder in der Reihenfolge Bindemittelkomponente mit Tensid und Trennmittelkomponente naß in naß aufgetragen wird.

12. Vorrichtung zur Durchführung der Verfahren nach Anspruch 10 oder 11, **dadurch gekennzeichnet,** daß zum Auftragen der Glättungsflüssigkeit und/oder ihrer Trennmittelkomponente eine in einem das aufzutragende Mittel bildenden Bad (11) umlaufende Transferwalze (15) zum Beliefern einer Auftragswalze (14) vorhanden ist, und daß sie eine in Fadenlaufrichtung (F) nachgeordnete Verstreicheinrichtung (I/S, II/S) aufweist.

## Claims

1. Yarn sizing liquid comprising a binding agent as a first component serving to smooth the yarn, characterised in that the binding agent is a polymerisate dispersed in water or dissolved in an organic solvent, and in the application state has a viscosity of at least 500 mPa x s and at least 10% of active material, and in that a separating agent which is phase-separating in relation to the binding agent is provided as a further component.

2. Liquid according to claim 1, characterised in that the binding agent includes a surface active agent.

3. Liquid according to claim 1 or 2, characterised in that its binding agent component with an applied 0.1 mm thickness layer has film-forming properties with high adhesive force.

4. Liquid according to one of claims 1 to 3, characterised in that the viscosity of the applied binding agent in the applied state is 1,500 to 2,000 mPa x s.

5. Liquid according to one of claims 1 to 4, characterised in that the active material of the binding agent as applied amounts to 15% to 30%.

6. Liquid according to one of claims 1 to 5, characterised in that the density of the applied separating agent is smaller than the density of the dispersion means dispersing the binding agent.

7. Liquid according to one of claims 1 to 6, characterised in that the HLB count of the applied separating agent is about at least 1 more than that of the binding agent dispersion.

8. Liquid according to one of claims 1 to 7, characterised in that the separating agent has properties reducing yarn/yarn friction and yarn/metal friction.

9. Liquid according to one of claims 1 to 8, characterised in that the binding agent is 8 to 10% polyvinyl alcohol and 8 to 12% polyethylene oxide, saponified; the separating agent is 3 to 4% diol and 4 to 6% mineral oil as well as, if required, as surface active agent, 5 to 8% alcohol oxy-ethylate and alkyl phenyl oxy-ethylate, with the remainder up to 100% being water.

10. Method for the sizing of yarn which is guided through an apparatus which applies sizing liquid thereto, the yarn being a running single yarn or running yarn bands and being wound after treatment, characterised in that a liquid according to one of claims 1 to 9 is applied at room temperature or close to room temperature and that the treated yarn is wound at a speed of at least 50 metres per minute without thermal drying.

11. Method according to claim 10, characterised in that the application of the necessary amount of sizing liquid or its binding agent and separating agent components is effected in one or more stages, and in that in the case of multi-stage application the sizing liquid is applied as a finished component mixture or in the sequence of steps binding agent components with surface active agent and separating agent components are applied wet-on-wet.

12. Apparatus for carrying out the method according to claim 10 or 11, characterised in that, for the application of the sizing liquid and/or its separating agent components, a transfer roller (15) is provided which rotates in a bath (11) carrying the means to be applied to deliver said means to an application drum (14), and in that the apparatus includes a spreading device (I/S, II/S) positioned thereafter in the direction (F) of yarn movement.

## Revendications

1. Liquide de lissage de fil contenant, comme premier composant, un liant servant au lissage, caractérisé en ce que le liant est un polymère dispersé dans de l'eau ou dissous dans un agent de solution organique et présente, à l'état apte à être appliqué, une viscosité d'au moins 500 mPa x s et une part de substance active d'au moins 10 %, et en ce qu'il est prévu, comme second composant, un agent séparateur de phases par rapport au liant.

2. Liquide selon la revendication 1, caractérisé en ce que le liant contient un agent tensio-actif.

3. Liquide selon la revendication 1 ou 2, caractérisé en ce que son composant de liant apte à être appliqué présente, pour une épaisseur de couche de 0,1 mm, une propriété filmogène moyennant un pouvoir adhésif élevé.

4. Liquide selon l'une des revendications 1 à 3, caractérisé en ce que la viscosité du liant apte à être appliqué est de préférence de 1500 à 2000 mPa x s.

5. Liquide selon l'une des revendications 1 à 4, caractérisé en ce que la part de substance active du liant apte à être appliqué est de 15 % à 30 %.

6. Liquide selon l'une des revendications 1 à 5, caractérisé en ce que la densité de l'agent séparateur apte à être appliqué est inférieure à la densité de l'agent de dispersion causant la dispersion du liant.

7. Liquide selon l'une des revendications 1 à 6, caractérisé en ce que le coefficient HLB de l'agent séparateur apte à être appliqué est supérieur d'au moins 1 à celui de la dispersion de liant.

8. Liquide selon l'une des revendications 1 à 7, caractérisé en ce que l'agent séparateur présente une propriété de réduction de la friction fil/fil et fil/métal.

9. Liquide selon l'une des revendications 1 à 8, caractérisé en ce qu'il est prévu, comme liant, 8 à 10 % de poly(alcool polyvinylique) et 8 à 12 % d'oxyde de polyéthylène saponifié ; comme agent séparateur, 3 à 4 % de diol et 4 à 6 % d'huile minérale et, éventuellement, comme agent tensio-actif, 5 à 8 % d'alcool oxyéthylé et d'alkylphénol oxyéthylé ainsi que, pour le reste, 100 % d'eau.

10. Procédé de lissage du fil qui est guidé, sous la forme d'un fil individuel continu ou d'une nappe de fils continue, à travers un dispositif appliquant un liquide de lissage, et enroulé, caractérisé en ce qu'un liquide selon l'une des revendications 1 à 9 est à la température ambiante ou presque, lors de l'application, et en ce que le fil traité est enroulé sans séchage thermique à une vitesse d'au moins 50 m/min.

11. Procédé selon la revendication 10, caractérisé en ce que l'application de la quantité de liquide de lissage nécessaire ou de son composant de liant et d'agent séparateur se fait en une ou plusieurs étapes, et en ce que, dans le cas d'une application en plusieurs étapes, le liquide de lissage est appliqué, humide sur humide, sous la forme d'un mélange de composants fini ou suivant la succession composant de liant avec agent tensio-actif et composant d'agent séparateur.

12. Dispositif pour mettre en oeuvre les procédés selon la revendication 10 ou 11, caractérisé en ce que, pour l'application du liquide de lissage et/ou de son composant d'agent séparateur, il est prévu un rouleau de transfert (15) tournant dans un bain (11) définissant l'agent à appliquer, en vue d'alimenter un rouleau d'application (14), et en ce que ledit dispositif possède un dispositif de répartition (I/S, II/S) disposé en aval, dans le sens d'avance (F) du fil.
